# EUROPÄISCHE PATENTSCHRIFT

(11) **EP 1 850 684 B1**
(45) Veröffentlichungstag und Bekanntmachung des Hinweises auf die Patenterteilung: **19.09.2012**
(21) Anmeldenummer: 06706578.9
(22) Anmeldetag: 02.02.2006
(51) Int. Cl.: A24B 3/14, A24B 3/18

(54) **VERARBEITUNG VON TABAKMATERIALIEN MIT HOHEM ANTEIL AN TABAKKLEINTEILEN**
PROCESSING OF TOBACCO WITH HIGH CONTENT OF TOBACCO FLAKE CUTS
TRAITEMENT DE TABAC À HAUTE TENEUR EN MIETTES DE TABAC

(30) Priorität: 10.02.2005 DE 102005006117
(43) Veröffentlichungstag der Anmeldung: 07.11.2007
(73) Patentinhaber: British American Tobacco (Germany) GmbH, 20354 Hamburg (DE)
(72) Erfinder: EHLING, Uwe, 95497 Goldkronach (DE); LINK, Matthias, 95445 Bayreuth (DE); SCHMEKEL, Gerald, 25337 Elmshorn (DE)
(74) Vertreter: Rögner, Jürgen
(86) Internationale Anmeldenummer: PCT/EP2006/000908
(87) Internationale Veröffentlichungsnummer: WO 2006/084624

(56) Entgegenhaltungen:
- EP-A- 0 845 218
- WO-A-03/055337
- DE-A1- 10 065 132
- US-A- 3 076 729
- US-A- 3 203 432
- US-A- 3 402 479
- US-A- 4 252 133
- US-A- 4 646 764

## Beschreibung

Die vorliegende Erfindung betrifft ein Verfahren zur Verarbeitung von Tabakmaterialien mit hohem Anteil an Tabakkleinteilen, insbesondere ein Verfahren zum Verarbeiten von Tabakstaub bei der Tabakvorbereitung für die Herstellung von Rauchartikeln.

Es ist bekannt, Tabakkleinteile, die an verschiedenen Stellen der Tabakverarbeitung (z.B. Transport, Tabakvorbereitung, Rauchartikelherstellung) anfallen können, wieder zu verarbeiten, um sie einer sinnvollen Verwendung zuführen zu können. Beispielsweise können Tabakkleinteile als eines der Eingangsmaterialien für die Tabak-Rekonstitution, z.B. die Tabakfolienherstellung verwendet werden. Bei solchen Prozessen werden meist kontinuierliche Tabakmaterialkörper hergestellt, wie Folien, Platten, Fäden usw.

Aus der DE 100 65 132 A1 ist ein Verfahren zur Herstellung von Agglomeraten bekannt. Hier wird vorgeschlagen, aus kleinsten Tabakpartikeln, insbesondere aus Tabakstaub, Agglomerate zu machen, also größere Teilchenkomplexe, die nicht in unerwünschter Weise in einer Zigarettenherstellungsmaschine ausgesondert werden. Die feinsten Tabakstaub-Partikel werden mit Bindemitteln und Flüssigkeit gemischt und dann aus einer Verdichtungs- und Erwärmungskammer ausgespritzt, um Agglomerate, also die größeren Einheiten zu bilden.

Aus den Druckschriften US-A-3203432, US-A-3076729 und US-A-4646764 sind Verfahren zur Verarbeitung von Tabakkleinteilen zu einem rekonstituierten Tabakmaterial bekannt.

Nachteilig bei dieser Art der Tabakkleinteilverarbeitung, aber auch allgemein bei der Herstellung von Tabakfolie oder kontinuierlichen Körpern aus rekonstituiertem Tabak, ist die Tatsache, dass die Prozesse sehr resourcen-intensiv sind und des Einsatzes von eingebrachten Bindemitteln bedürfen, um Tabakkleinteile sinnvoll verarbeiten zu können.

Es ist die Aufgabe der vorliegenden Erfindung, ein Verfahren zum Verarbeiten von Tabakkleinteilen zur Verfügung zu stellen, das die vorgenannten Nachteile des Standes der Technik überwindet. Insbesondere soll die Tabakkleinteileverarbeitung einfach und unaufwändig gestaltet werden.

Diese Aufgabe wird erfindungsgemäß durch ein Verfahren gemäß dem Anspruch 1 gelöst. Die Unteransprüche definieren bevorzugte Ausführungsformen der Erfindung.

Gemäß der vorliegenden Erfindung wird ein zu verarbeitendes Material, das Tabakkleinteile und Tabakmaterial aufweist, einem erhöhten mechanischen Druck und insbesondere auch erhöhter Temperatur und Feuchtigkeit ausgesetzt, um die Tabakkleinteile bleibend an dem Tabakmaterial anzuhaften. Mit anderen Worten werden die Tabakkleinteile nicht mehr getrennt aussortiert und verarbeitet, sondern mit einem Tabakmaterial zu einer Einheit verbunden, um das Tabakmaterial mit dem daran gebundenen Tabakkleinteilen dann später bei der Herstellung von Rauchartikeln verwenden zu können. Dadurch erspart man sich die aufwändige separate Verarbeitung. Die Tabakkleinteile sind einfach schon an einem Material angehaftet bzw. mit dem Material verbunden, das später ohnehin für die Rauchartikelherstellung verwendet wird. Das zu verarbeitende Material wird am Ende der Verarbeitung durch einen Druckabbau und einer damit einhergehenden Flashverdampfung expandiert.

Durch die vorliegende Erfindung wird eine signifikante Verschiebung der Größenverteilung hin zu größeren Teilchen erreicht, besonders im angestrebten Größenbereich von 1-4mm. Dies lässt sich durch Siebanalysen vor und nach der erfindungsgemäßen Behandlung belegen.

Wenn im Rahmen der vorliegenden Beschreibung von Tabakkleinteilen die Rede ist, so sind damit insbesondere Tabakkleinteile gemeint, die eigentlich als nachteilig angesehen werden (auch geschmacklich), ansonsten lediglich abgesaugt oder zur Herstellung von rekonstituiertem Tabak (Tabakfolie) verwendet werden können. Insbesondere sind Tabakkleinteile kleiner als die Schnittbreite von Tabak (z.B. < 1 mm), und noch spezieller sind Tabakkleinteile deutlich kleiner als die Schnittbreite von Tabak (z.B. < 0,5 mm).

Wenn hierin der Begriff "Tabakmaterial" verwendet wird, so sind damit grundsätzlich Tabakteile gemeint, die größer oder wesentlich größer sind als Tabakkleinteile, insbesondere solche Tabakteile, die zur Verwendung in Rauchartikeln geeignet sind oder hierzu höchstens noch zerkleinert werden müssen. Das Tabakmaterial kann z.B. ein Tabakrippenmaterial, insbesondere ein Winnowingmaterial, Stem-Fibers oder ein Tabakblattmaterial sowie ein Gemisch aus diesen sein.

Das zu verarbeitende Tabakmaterial und die Tabakkleinteile werden im Rahmen der vorliegenden Erfindung auf eine vorbestimmte erhöhte Feuchte gebracht. Ferner wird das zu verarbeitende Material einer Temperaturerhöhung ausgesetzt, die insbesondere aus externer Wärmezufuhr und/oder aus der mechanischen Druckerzeugung resultieren kann.

Die Vorteile des erfindungsgemäßen Verfahrens beruhen ferner insbesondere darauf, dass Tabakmaterialien zusammen mit Tabakkleinteilen unter erhöhter Temperatur und definierter Feuchte einem mechanischen Druck (z.B. in einem Extruder oder einem Förderschnecken-Konditionierer) ausgesetzt werden. Durch den mechanischen Druck werden die Tabakkleinteile an das Tabakmaterial gepresst und mit ihm innig verbunden. Durch die erfindungsgemäßen Verfahrensbedingungen ist die Verbindung des Tabakmaterials mit den Tabakkleinteilen so stark, dass das erfindungsgemäß behandelte Tabakmaterial den normalen Beanspruchungen der Zigarettenherstellung resistent ist, d.h. die Tabakkleinteile bei der Luftförderung während normaler Produktionsbedingungen nicht mehr abfallen. Die mechanische Stabilität ist somit höher als bei gewöhnlichen Tabakfolien-Materialien.

Gemäß dem Verfahrens kann das zu verarbeitende Material eine seinem Verarbeitungszustand entsprechende Menge an Tabakkleinteilen aufweisen, es kann aber auch mehr als eine solche Menge an Tabakkleinteilen aufweisen, insbesondere eine durch Tabakkleinteilzugabe erhöhte Menge. Dabei würde nicht nur dafür gesorgt, dass die schon angefallenen Tabakkleinteile verarbeitet werden, es könnten auch noch zusätzlich Tabakkleinteile, die an anderen Stellen in der Produktion entstanden sind, verarbeitet werden.

Gemäß der Erfindung ist es nicht nötig, zusätzliche bzw. externe Bindemittel zum Binden der Tabakkleinteile an das Tabakmaterial zuzusetzen: weder tabakfremde Bindemittel, noch inhärente, d.h. im Tabak natürlich vorhandene Bindemittel. Entsprechend dem erfindungsgemäßen Verfahren ist es vielmehr möglich, die Tabakkleinteile mechanisch und/oder durch die natürlich im Tabak vorhandenen Mengen an Bindemittel (inhärente Bindemittel) an das Tabakmaterial zu binden. Durch die erfindungsgemäßen Verfahrensbedingungen werden solche inhärenten Bindemittel (Stärke, Harze, Zucker...) aktiviert und halten so die Tabakkleinteile am Tabakmaterial fest. Dies steht im Gegensatz zu solchen Verfahren, wo die Einbringung von Bindemitteln geradezu essentiell ist, nämlich bei der eingangs genannten Folien- oder Agglomeratherstellung.

Das zu verarbeitende Material kann aber grundsätzlich auch chargenweise verarbeitet werden, insbesondere chargenweise verpresst werden, beispielsweise in einer Kolben-Zylinder-Einheit.

Das zu verarbeitende Material für das erfindungsgemäße Verfahren kann vorkonditioniert werden, um es zur Verarbeitung geeignet zu machen. Insbesondere das Tabakmaterial wird hierzu auf eine oder mehrere der folgenden Eingangsbedingungen gebracht (Druckangaben immer als Überdruck):

| | |
|---|---|
| Temperatur: | 80 - 147°C, bevorzugt 100 - 120°C |
| Eingangsfeuchte: | 6 - 13% |
| Ausgangsfeuchte: | 18 - 35%, bevorzugt 26 - 30% |
| Druck (Gasüberdruck): | 0 - 3 bar, bevorzugt 0 - 1 bar. |

Das erfindungsgemäße Verfahren zur Tabakkleinteileverarbeitung erfolgt bevorzugt mit einem oder mehreren der folgenden Parameter:

| | |
|---|---|
| Temperatur: | 80 - 180°C, bevorzugt 140 - 160°C |
| Eingangsfeuchte: | 18 - 35%, bevorzugt 26 - 30% |
| Ausgangsfeuchte: | 11 - 19%, bevorzugt 15 - 17% |
| mechanischer Druck: | 80 - 250 bar, bevorzugt 80 - 110 bar. |

Die Begriffe Eingangsfeuchte und Ausgangsfeuchte beziehen sich insbesondere auf das Tabakmaterial (Rippen, Winnowings, Stem-Fibers, Blatttabak usw.).

Bei der erfindungsgemäßen Verarbeitung entsteht bevorzugt ein Produkt, welches ein nicht kontinuierliches Tabakmaterial ist, insbesondere ein faseriges und/oder granulares Rauchmaterial bzw. Rauchartikel-Füllmaterial. Mit anderen Worten ergibt das erfindungsgemäße Verfahren ein Produkt, das unmittelbar und konsumfertig in den Rauchartikel eingebracht werden kann. Dies steht insbesondere im Gegensatz zur Erzeugung von Tabakfolie (kontinuierliches Tabakmaterial), deren Herstellung aufwändiger ist und die nach der Herstellung noch geschnitten und getrocknet werden muss. Mit der vorliegenden Erfindung erhält man ein Produkt, das sowohl eine passende Größe als auch eine passende Feuchtigkeit aufweist, um direkt als Füllmaterial für Rauchartikel eingesetzt zu werden.

Gemäß einer Ausführungsform der Erfindung können die Tabakkleinteile ein Tabakstaub-Material sein. Das Tabakstaub-Material kann in erheblichen Mengen vorhanden sein, ohne dass dies die Fähigkeit des erfindungsgemäßen Verfahrens, ein hervorragendes Produkt zu erzeugen, beeinträchtigen würde. Der Anteil des Staubes (Tabakstaubes) kann ohne Beeinträchtigungen des Verfahrenserfolges sogar bis an 100% des zu verarbeitenden Materials heranreichen.

Erfindungsgemäß kann das Verfahren so durchgeführt werden, dass das zu verarbeitende Material einen Anteil am Tabakmaterial umfasst, der größer ist als 25%. Ferner kann das zu verarbeitende Material einen Anteil an Tabakkleinteilen umfassen, der kleiner ist als 75%.

Im Weiteren soll noch ein positiver Effekt des erfindungsgemäßen Verfahrens beschrieben werden, der die Füllfähigkeit des Endproduktes betrifft. Das zu verarbeitende Material wird - wie oben schon ausgeführt - bei der Verarbeitung einem erhöhten mechanischen Druck ausgesetzt. Dieser erhöhte Druck wird am Ende der Verarbeitung, wenn das Material als Produkt aus der verfahrensgemäßen Verarbeitung austritt, wieder abgebaut. Dies geschieht meist beim Austrag aus der Verarbeitungsvorrichtung, wie sie oben beschrieben wurde (z.B. Extruder, Schneckenförderer, Kolben-Zylinder-Einheit). Durch den Druckabbau beim Austrag aus dieser Vorrichtung kommt es zu einer Flashverdampfung und damit zu einer Expansion des Materials. Abhängig von der Eingangsfüllfähigkeit (gemessen unter ISO-Bedingungen) lassen sich Steigerungen von bis zu 100% erreichen. Zum Beispiel wird ein Eingangsmaterial mit einer Füllfähigkeit von 1,5 ml/g nach der Verarbeitung beim Ausgangsmaterial eine Füllfähigkeit von 3 ml/g aufweisen. Bei einem anderen Material wurden Füllfähigkeitssteigerungen von 1,5 ml/g (Eingangsmaterial) auf 4,5 ml/g (Ausgangsmaterial, Produkt) gemessen. Damit werden erfindungsgemäß Füllfähigkeiten von Materialien mit hohem Kleinteil-Anteil bzw. Staubanteil erreicht, die mit denen von geschnittenem Laminatabak vergleichbar sind.

Die Erfindung betrifft auch einen Rauchartikel, dessen Rauchmaterial oder Teile dessen Rauchmaterials gemäß einem Verfahren hergestellt wurde, wie es oben in unterschiedlichen Ausführungsformen aufgezeigt und erläutert wurde.

## Patentansprüche

1. Verfahren zum Verarbeiten von Tabakkleinteilen zu einem nicht kontinuierlichen geformten Tabakmaterial bei der Tabakvorbereitung für die Herstellung von Rauchartikeln, bei dem ein zu verarbeitendes Material, das Tabakkleinteile und Tabakmaterial aufweist, einem erhöhten mechanischen Druck ausgesetzt wird, um die Tabakkleinteile bleibend an dem Tabakmaterial anzuhaften, wobei
- die Tabakteile des Tabakmaterials größer sind als die Tabakkleinteile,
- dem zu verarbeitenden Material keine zusätzlichen bzw. externen Bindemittel zum Binden der Tabakkleinteile an das Tabakmaterial zugesetzt werden,
- das zu verarbeitende Material auf eine vorbestimmte erhöhte Feuchte gebracht wird,
- das zu verarbeitende Material einer Temperaturerhöhung ausgesetzt wird und
- das zu verarbeitende Material am Ende der Verarbeitung durch einen Druckabbau und einer damit einhergehenden Flashverdampfung expandiert wird.

2. Verfahren nach Anspruch 1, bei dem die Temperaturerhöhung aus externer Wärmezufuhr und/oder aus der mechanischen Druckerzeugung resultiert.

3. Verfahren nach einem der Ansprüche 1 oder 2, bei dem das Tabakmaterial ein Tabakblattmaterial, ein Tabakrippenmaterial, insbesondere ein WinnowingMaterial, oder ein Gemisch aus beiden ist.

4. Verfahren nach einem der Ansprüche 1 bis 3, bei dem die Tabakkleinteile kleiner sind als die Tabakschnittbreite, insbesondere kleiner als 1 mm, spezieller kleiner als 0,5 mm.

5. Verfahren nach einem der Ansprüche 1 bis 4, -bei dem das zu verarbeitende Material eine seinem Verarbeitungszustand entsprechende Menge an Tabakkleinteilen aufweist.

6. Verfahren nach einem der Ansprüche 1 bis 5, bei dem das zu verarbeitende Material mehr als eine seinem Verarbeitungszustand entsprechende Menge an Tabakkleinteilen aufweist, insbesondere eine durch Tabakkleinteilzugabe erhöhte Menge.

7. Verfahren nach einem der Ansprüche 1 bis 6, bei dem die Tabakkleinteile mechanisch und/oder durch Bindemittel an das Tabakmaterial gebunden werden, die dem Tabakmaterial eigen bzw. inhärent sind.

8. Verfahren nach einem der Ansprüche 1 bis 7, bei dem das zu verarbeitende Material unter kontinuierlicher Förderung verarbeitet wird, insbesondere unter Förderung durch einen einen mechanischen Druck aufbauenden Förderer, speziell einen Extruder oder einen Schneckenförderer.

9. Verfahren nach einem der Ansprüche 1 bis 7, bei dem das zu verarbeitende Material chargenweise verarbeitet wird, insbesondere chargenweise verpresst wird, beispielsweise in einer Kolben-Zylinder-Einheit.

10. Verfahren nach einem der Ansprüche 1 bis 9, bei dem das zu verarbeitende Material ein vorkonditioniertes Material ist, vorkonditioniert mit einem oder mehreren der folgenden Parameter:
| | |
|---|---|
| Temperatur: | 80 - 147°C, bevorzugt 100 - 120°C |
| Eingangsfeuchte: | 6 - 13% |
| Ausgangsfeuchte: | 18 - 35%, bevorzugt 26 - 30% |
| Druck (Gasüberdruck): | 0 - 3 bar, bevorzugt 0 - 1 bar. |

11. Verfahren nach einem der Ansprüche 1 bis 10, bei dem die Verarbeitung des zu verarbeitenden Materials mit einem oder mehreren der folgenden Parameter erfolgt:
| | |
|---|---|
| Temperatur: | 80 - 180°C, bevorzugt 140 - 160°C |
| Eingangsfeuchte: | 18 - 35%, bevorzugt 26 - 30% |
| Ausgangsfeuchte: | 11 - 19%, bevorzugt 15 - 17% |
| mechanischer Druck: | 80 - 250 bar, bevorzugt 80 - 110 bar. |

12. Verfahren nach einem der Ansprüche 1 bis 11, bei dem das zu verarbeitende Material einen Anteil an Tabakmaterial umfasst, der größer ist als 25%.

13. Verfahren nach einem der Ansprüche 1 bis 12, bei dem das zu verarbeitende Material einen Anteil an Tabakkleinteilen umfasst, der kleiner ist als 75%.

14. Rauchartikel, der Rauchmaterial, hergestellt gemäß einem der Verfahren der Ansprüche 1 bis 13, enthält.

## Claims

1. A method for processing tobacco fines into a non-continuous formed tobacco material when preparing tobacco for the production of smoking products, wherein a material to be processed which comprises tobacco fines and tobacco material is subjected to an increased mechanical pressure in order to bind the tobacco fines permanently to the tobacco material, wherein:
- the tobacco particles of the tobacco material are larger than the tobacco fines;
- no extra and/or external binding agents are added to the material to be processed in order to bind the tobacco fines to the tobacco material;
- the material to be processed is set to a predefined increased moisture content;
- the material to be processed is subjected to an increase in temperature; and
- at the end of processing, the material to be processed is expanded by a drop in pressure and resultant flash evaporation.

2. The method according to claim 1, wherein the increase in temperature is the result of supplying external heat and/or creating mechanical pressure.

3. The method according to any one of claims 1 or 2, wherein the tobacco material is a tobacco leaf material, a tobacco stem material, in particular a winnowing material, or a mixture of the two.

4. The method according to any one of claims 1 to 3, wherein the tobacco fines are smaller than the tobacco cut width, in particular smaller than 1 mm, more specifically smaller than 0.5 mm.

5. The method according to any one of claims 1 to 4, wherein the material to be processed comprises a quantity of tobacco fines which corresponds to its processing state.

6. The method according to any one of claims 1 to 5, wherein the material to be processed comprises more than a quantity of tobacco fines corresponding to its processing state, in particular a quantity which is increased by adding tobacco fines.

7. The method according to any one of claims 1 to 6, wherein the tobacco fines are bound to the tobacco material mechanically and/or by binding agents which occur naturally in and/or are inherent to the tobacco material.

8. The method according to any one of claims 1 to 7, wherein the material to be processed is processed while being continuously conveyed, in particular while being conveyed through a conveyor which builds up a mechanical pressure, specifically an extruder or a screw conveyor.

9. The method according to any one of claims 1 to 7, wherein the material to be processed is processed in batches, in particular pressed in batches, for example in a piston-cylinder unit.

10. The method according to any one of claims 1 to 9, wherein the material to be processed is a pre-conditioned material, pre-conditioned using one or more of the following parameters:
| | |
|---|---|
| temperature: | 80 - 147°C, preferably 100 - 120°C |
| moisture content at inlet: | 6 - 13% |
| moisture content at outlet: | 18 - 35%, preferably 26 - 30% |
| pressure (gas pressure burden): | 0 - 3 bars, preferably 0 - 1 bars. |

11. The method according to any one of claims 1 to 10, wherein the material to be processed is processed using one or more of the following parameters:
| | |
|---|---|
| temperature: | 80 - 180°C, preferably 140 - 160°C |
| moisture content at inlet: | 18 - 35%, preferably 26 - 30% |
| moisture content at outlet: | 11 - 19%, preferably 15 - 17% |
| mechanical pressure: | 80 - 250 bars, preferably 80 - 110 bars. |

12. The method according to any one of claims 1 to 11, wherein the material to be processed contains a proportion of tobacco material which is greater than 25%.

13. The method according to any one of claims 1 to 12, wherein the material to be processed contains a proportion of tobacco fines which is smaller than 75%.

14. A smoking product which contains smoking material produced in accordance with any one of the methods of claims 1 to 13.

## Revendications

1. Procédé pour le traitement de miettes de tabac en un matériau de tabac formé et non continu lors de la préparation du tabac pour la fabrication d'article à fumer, dans lequel un matériau à traiter, qui présente des miettes de tabac et du matériau de tabac, est exposé à une pression mécanique élevée, afin d'accrocher les miettes de tabac de façon permanente sur le matériau de tabac,
- les parties du matériau de tabac étant plus grandes que les miettes de tabac,
- aucun liant supplémentaire ou externe n'étant ajouté au matériau à traiter pour lier les miettes de tabac au matériau de tabac,
- le matériau à traiter étant amené à une humidité élevée prédéfinie,
- le matériau à traiter étant exposé à une élévation de température et
- le matériau à traiter étant en expansion à la fin du traitement par une réduction de pression et d'une distillation éclair concomitante.

2. Procédé selon la revendication 1, dans lequel l'élévation de température résulte de l'arrivée de chaleur externe et/ou de la génération de pression mécanique.

3. Procédé selon l'une des revendications 1 ou 2, dans lequel un matériau de tabac est un matériau de feuille de tabac, un matériau à nervures de tabac, en particulier un matériau de "winnowing" ou un mélange des deux.

4. Procédé selon l'une des revendications 1 à 3, dans lequel les miettes de tabac sont plus petites que la largeur de coupe de tabac, en particulier inférieures à 1 mm, plus spécialement inférieures à 0,5 mm.

5. Procédé selon l'une des revendications 1 à 4, dans lequel le matériau à traiter présente une quantité de miettes de tabac correspondant à son état de traitement.

6. Procédé selon l'une des revendications 1 à 5, dans lequel le matériau à traiter présente plus qu'une quantité de miettes de tabac correspondant à son état de traitement, en particulier une quantité augmentée par l'addition de miettes de tabac.

7. Procédé selon l'une des revendications 1 à 6, dans lequel les miettes de tabac sont liées de façon mécanique ou par du liant au matériau de tabac, qui conviennent ou sont inhérents au matériau de tabac.

8. Procédé selon l'une des revendications 1 à 7, dans lequel le matériau à traiter est traité avec un transport continu, en particulier avec le transport par un transporteur établissant une pression mécanique, notamment une extrudeuse ou un transporteur à vis sans fin.

9. Procédé selon l'une des revendications 1 à 7, dans lequel le matériau à traiter est traité par charge, en particulier est comprimé par charge, par exemple dans une unité piston-cylindre.

10. Procédé selon l'une des revendications 1 à 9, dans lequel le matériau à traiter est un matériau pré-conditionné, pré-conditionné avec un ou plusieurs des paramètres suivants :
Température : 80-147°C, de préférence 100-120°C
Humidité d'entrée : 6-13 %
Humidité de sortie : 18-35 %, de préférence 26-30 %
Pression (surpression de gaz) : 0-3 bars, de préférence 0-1 bar.

11. Procédé selon l'une des revendications 1 à 10, dans lequel le traitement du matériau à traiter s'effectue avec un ou plusieurs des paramètres suivants :
Température : 80-180°C, de préférence 140-160°C
Humidité d'entrée : 18-35 %, de préférence 26-30 %
Humidité de sortie : 11-19 %, de préférence 15-17 %
Pression mécanique : 80-250 bars, de préférence 80-110 bars.

12. Procédé selon l'une des revendications 1 à 11, dans lequel le matériau à traiter comprend une fraction de matériau de tabac qui est supérieure à 25 %.

13. Procédé selon l'une des revendications 1 à 12, dans lequel le matériau à traiter présente une fraction de miettes de tabac qui est inférieure à 75 %.

14. Article à fumer, qui contient du matériau à fumer, fabriqué selon l'un des procédés des revendications 1 à 13.
